# EUROPÄISCHE PATENTSCHRIFT

(11) **EP 3 092 087 B1**
(45) Veröffentlichungstag und Bekanntmachung des Hinweises auf die Patenterteilung: **28.03.2018**
(21) Anmeldenummer: 15700041.5
(22) Anmeldetag: 05.01.2015
(51) Int. Cl.: B21B 25/00

(54) **WALZSTANGE ALS INNENWERKZEUG BEIM HERSTELLEN VON NAHTLOSEN METALLISCHEN HOHLKÖRPERN UND VERFAHREN ZUR HERSTELLUNG EINES METALLISCHEN HOHLKÖRPERS**
ROLLING ROD AS AN INNER TOOL IN THE PRODUCTION OF SEAMLESS METAL HOLLOW BODIES AND METHOD FOR PRODUCING A METAL HOLLOW BODY
BARRE DE LAMINAGE SERVANT D'OUTIL INTÉRIEUR POUR FABRIQUER DES CORPS CREUX MÉTALLIQUES SANS SOUDURE ET PROCÉDÉ DE FABRICATION D'UN CORPS CREUX MÉTALLIQUE

(30) Priorität: 07.01.2014 DE 102014100107
(43) Veröffentlichungstag der Anmeldung: 16.11.2016
(73) Patentinhaber: Vallourec Deutschland GmbH, 40472 Düsseldorf (DE)
(72) Erfinder: SCHÄFER, Nils, 40472 Düsseldorf (DE); KÜMMERLING, Rolf, 47249 Duisburg (DE); DEMARS, Stéphanie, F-59770 Marly (FR); DALMONT, Hélène, F-59300 Valenciennes (FR)
(74) Vertreter: Moser Götze & Partner Patentanwälte mbB
(86) Internationale Anmeldenummer: PCT/EP2015/050065
(87) Internationale Veröffentlichungsnummer: WO 2015/104244

(56) Entgegenhaltungen:
- EP-A1- 0 601 932
- EP-A1- 1 637 245
- JP-A- 2009 045 632

## Beschreibung

Die Erfindung betrifft eine Walzstange als Innenwerkzeug beim Herstellen von nahtlosen metallischen Hohlkörpern, insbesondere beim Strecken von metallischen Hohlblöcken zu nahtlosen Rohren mittels eines mehrgerüstigen Walzwerks, mit einer eine Nitrierschicht aufweisenden Oberfläche. Des Weiteren betrifft die Erfindung ein Verfahren zur Herstellung eines nahtlos warmgewalzten metallischen Hohlkörpers, insbesondere Stahlrohres, bei dem ein zuvor erzeugter Hohlblock über eine darin eingefädelte Walzstange gemäß der vorliegenden Erfindung, in einem mehrgerüstigen Walzwerk einem Streckvorgang unterzogen und die Walzstange vor dem Walzeinsatz, also dem Beginn des Einfädelns in den Hohlblock, mit einem flüssigen Schmiermittel versehen und welches anschließend getrocknet wird. Der Oberbegriff des Anspruchs 1 basiert auf der EP 0 601 932. Nach der Erfindung der Brüder Mannesmann, aus einem erwärmten Block ein dickwandiges Hohlblockrohr durch Walzen zu erzeugen, hat es verschiedene Vorschläge gegeben, dieses Hohlblockrohr in gleicher Hitze in einer weiteren Warmarbeitsstufe zu strecken, auf das in einer dritten Walzstufe ein Reduzieren des Außendurchmessers auf den Fertigdurchmesser des Walzwerks erfolgt. Stichworte dazu sind das Pilgerschrittverfahren, das Stoßbankverfahren, das Stopfenwalzverfahren und das Stangenwalzverfahren. In der ersten Walzstufe erzeugt ein Schrägwalzwerk aus einem im Regelfall massiven Block einen sogenannten Hohlblock. In Ausnahmefällen können statt massiver Blöcke auch vorgebohrte Blöcke zum Einsatz kommen. In der zweiten Walzstufe wird der Hohlblock gestreckt, wobei dafür heute überwiegend mehrgerüstige Stangenwalzwerke eingesetzt werden. Das Strecken des in das Walzwerk einlaufenden etwa 1000 bis 1200°C heißen Hohlblocks erfolgt dabei über eine Walzstange. Dazu wird die Walzstange in den Hohlblock eingefädelt und meist über eine angetriebene Transportwalze zum ersten Walzgerüst befördert. Die Anzahl der Walzen pro Gerüst beträgt üblicherweise mindestens zwei, heute häufig auch drei, wobei sich der Prozessablauf wie folgt darstellt.
Stangenwalzwerke werden zum einen unterschieden nach der Art, wie die Stangengeschwindigkeit kontrolliert wird, und zum anderen nach der Anzahl der Walzen pro Gerüst, wobei zwei oder drei Walzen vorhanden sein können. Es sind immer mehrere Gerüste hintereinandergeschaltet. Bei der hier betrachteten Verfahrensvariante bewegt sich die Walzstange beim eigentlichen Walzvorgang mit einer konstanten Geschwindigkeit durch das Walzwerk. Dazu muss diese von einem elektromechanischen System zurückgehalten und für die konstante Walzstangengeschwindigkeit auch kontrolliert geführt werden. Das Rückhaltesystem wird Retainer genannt. Damit der zu walzende Hohlblock nach dem Einfädeln der Walzstange in den Hohlblock bei der Längsstreckung während des Walzens auf der Walzstange gleiten kann, muss diese zuvor mit einem Schmiermittel versehen sein. Üblicherweise wird dafür ein graphithaltiges Schmiermittel in flüssiger Form auf die Walzstange aufgesprüht und bei Temperaturen von 80 bis 130°C getrocknet. Bei niedrigeren Temperaturen trocknet das Schmiermittel nicht sicher vollständig aus, bei höheren Temperaturen kommt es zum sogenannten Leidenfrosteffekt, wodurch sich keine gleichmäßige Schicht einstellt und Teile der Oberfläche ungeschmiert bleiben. Es wird deshalb versucht, die Trocknung bei Temperaturen unterhalb von 100°C durchzuführen.

Zusätzlich zur Schmierung der Walzstange werden gemäß der europäischen Patentschrift EP 1 775 038 B1 vor dem Streckvorgang im Stangenwalzwerk, die zu walzenden Hohlblöcke innen mit einem De-Oxidationsmittel (z.B. Borax) besprüht, um den nach dem Walzen des Hohlblocks entstandenen Zunder aufzulösen, wobei der gelöste Zunder wie eine zusätzliche Schmierung wirkt. Nachteilig ist hierbei die Verwendung von Borax, das genverändernd wirken kann und auf dessen Verwendung deshalb verzichtet werden sollte.

Der auf der Walzstange befindliche Hohlblock wird dann im Stangenwalzwerk zu einem sogenannten Mutterrohr ausgewalzt. Mutterrohr deshalb, weil in der dritten Walzstufe durch Maßwalzen oder Streckreduzieren aus der gleichen Mutterrohrabmessung Rohre mit verschiedenen Fertigdurchmessern erzeugt werden können. Die Walzstange selbst besteht im Regelfall aus einem Arbeitsteil und einem Blindteil. Der Blindteil ist erforderlich, um prozesstechnisch notwendige Distanzen zu überbrücken. Auf dem Blindteil der Walzstange wird deshalb nicht gewalzt. Im Folgenden wird der Einfachheit halber der Begriff Stangenlänge für die Länge des Arbeitsteils verwendet.

Obwohl üblicherweise als Stangenwerkstoff hochwarmfeste Stähle auf Basis Chrom-Molybdän eingesetzt werden, sind besonders die schwer umformbaren Werkstoffe problematisch zu walzen. Solche Werkstoffe enthalten häufig Chrom, wie z.B. 100 Cr6 oder die korrosionsbeständigen Stähle für den Energiesektor mit Chromgehalten größer 5 Gew.-%. Die Walzstange wird durch diese Werkstoffe übermäßig thermisch und abrasiv beansprucht und die Standzeit der Walzstange deutlich reduziert. Mit zunehmendem Chrom-Gehalt der Stähle nimmt dieses Problem zu. Zudem ist die Gefahr von Fehlern an der Innenoberfläche der Rohre durch frühzeitig verschlissene Walzstangen deutlich erhöht.

Zur Minimierung des Reibbeiwertes ist aus der deutschen Offenlegungsschrift DE 37 42 155 A1 bekannt, die Walzstangenoberfläche zu verchromen und ein Schmiermittel aufzubringen. Beim Verchromen wird jedoch giftiges und umweltschädliches Chrom VI freigesetzt, weshalb Alternativlösungen gesucht wurden.

Um die Standzeit dieser hoch thermisch und abrasiv beanspruchten Walzstangen beim Walzen insbesondere chromhaltiger Stähle zu erhöhen und reibungsbedingte Fehler an den Innenoberflächen der Rohre zu minimieren, ist es aus der japanischen Offenlegungsschrift JP 06262220 A bekannt, die Walzstangen anstatt zu verchromen mit einer Nitrierschicht zu versehen, die eine Rauigkeit von 0,5 bis 5,0 µm aufweist. Angaben zu erforderlichen Schichtdicken werden nicht gegeben.

In der japanischen Offenlegung JP 2009045632 A wird zum Erzielen einer ausgezeichneten Lebensdauer der Walzstange die nitrierte Schicht um eine darauf aufzubringende Oxidschicht ergänzt. Die Schichtdicke der Nitrierschicht wird mit 50 - 500 Mikrometer, die Oxidschicht mit 3 - 20 Mikrometer angegeben.

Bei Versuchen hat sich herausgestellt, dass beim Abreißen des Schmierfilms während des Walzens nitrierte Oberflächen zwar über Notlaufeigenschaften verfügen, die Standzeit der so behandelten Walzstangen aber noch nicht wesentlich verbessert und Fehler an den Innenoberflächen der Rohre noch nicht wesentlich verringert werden konnten.

Die Schwierigkeit der Verwendung von an sich bekannten oberflächennitrierten Walzstangen besteht darin, den gesamten Prozess, von der Herstellung der Walzstangen über die Vorbehandlung des Hohlblocks, das Schmieren der Stange und den Walzprozess selbst, so aufeinander abzustimmen, dass sowohl für Stahlrohre aus unlegierten Stahlgüten bis hin zu schwer warmumformbaren chromhaltigen Stählen ein gesicherter Walzprozess gewährleistet ist.

Des Weiteren ist aus der deutschen Patentschrift DE 197 14 317 C1 bereits ein Walzdorn bekannt, der mittels eines PVD (Physical Vapour Deposition) - Verfahren mit einer Oberflächenschicht auf CrN-Basis versehen ist.

Aufgabe der Erfindung ist es daher, eine Walzstange als Innenwerkzeug beim Herstellen von nahtlosen metallischen Hohlkörpern, insbesondere beim Strecken von metallischen Hohlblöcken zu nahtlosen Rohren mittels eines mehrgerüstigen Walzwerks, und ein Verfahren zur Herstellung eines nahtlos warmgewalzten metallischen Hohlkörpers, insbesondere Stahlrohres, anzugeben, womit bei schwer umformbaren Rohrwerkstoffen, insbesondere chromhaltigen Rohrwerkstoffen, eine verbesserte Standzeit der Walzstange erreicht und beim Walzen entstehende Fehler an der Innenoberfläche des Rohres wirksam minimiert beziehungsweise vermieden werden. Weiter soll im Vergleich zu den bekannten nitrierten Walzstangen eine vergleichbare oder bessere Lebensdauer unter Verzicht auf das De-Oxidieren der Hohlblockinnenoberfläche mit boraxhaltigen Mitteln erzielt werden.

Für die Walzstange wird diese Aufgabe mit den Merkmalen des Anspruches 1 gelöst. Für das Verfahren wird diese Aufgabe durch die Merkmale des Anspruches 7 gelöst. Vorteilhafte Weiterbildungen der Walzstange und des Verfahrens sind Gegenstand von Unteransprüchen.

Nach der Lehre der Erfindung wird eine Walzstange als Innenwerkzeug beim Herstellen von nahtlosen metallischen Hohlkörpern, insbesondere beim Strecken von metallischen Hohlblöcken zu nahtlosen Rohren mittels eines mehrgerüstigen Walzwerks, verwendet, mit einer eine Nitrierschicht aufweisenden Oberfläche, wobei die Walzstange aus einem warmfesten Stahlwerkstoff besteht
- mit einem Chromäquivalent Cr_{äq}. von mehr als 6,5, berechnet nach Cr_{äq}. = % Cr + % Mo + 1,5 x % Si +0,5 x % Nb +2 x % Ti (1),
- mit einer Mindesthärte von 200 HV 0,5, gemessen 0,5 mm unter der Oberfläche der Walzstange,
- mit einer Streckgrenze von mindestens 450 MPa bei 500°C und
- mit einer Zugfestigkeit von mindestens 600 MPa bei 500°C, und
- die Nitrierschicht ausgehend von der Oberfläche eine Tiefe von mehr als 0,15 mm und eine Nitrierhärte von mehr als 950 HV 0,5 aufweist.

Des Weiteren stellt die Erfindung ein Verfahren zur Herstellung eines nahtlos warmgewalzten metallischen Hohlkörpers, insbesondere Stahlrohres, bei dem ein zuvor erzeugter Hohlblock über eine darin eingefädelte und zuvor beschriebene erfindungsgemäße Walzstange in einem mehrgerüstigen Walzwerk einem Streckvorgang unterzogen und die Walzstange vor dem Walzeinsatz, also dem Beginn des Einfädelns in den Hohlblock, mit einem flüssigen Schmiermittel versehen und welches anschließend getrocknet wird, wobei die Walzstange mit einem Spiel im Sinne eines umlaufenden Umfangsspiels zum Innendurchmesser des Hohlblocks von mindestens 10 mm eingefädelt wird und der Hohlblock unmittelbar vor dem Beginn des Einfädelns der Stange eine mittlere Temperatur von mindestens 1000°C aufweist und die Stangengeschwindigkeit V_{ST} beim Walzen in einem Stangenwalzwerk im Sinne einer Maximalgeschwindigkeit den folgenden Bedingungen genügt:$- {V}_{STmax} = 0,9 \times S tangenlänge / Walzzeit letztes Gerüst$$- {V}_{STmax} = 0,9 \times {V}_{Mmin}$ wobei V_{Mmin} die Mindestgeschwindigkeit des Rohrmaterials beim Walzen im Stangenwalzwerk ist.

Im Sinne der Erfindung ist unter einer Walzstange eine Stange zu erstehen, die entgegen einer Dornstange keinen Kopf mit vergrößerten Durchmesser aufweist sondern eine Stange mit einer runden Querschnitt mit gleichbleibender Größe ist.

Das vorgeschlagene Verfahren und die dafür verwendete Walzstange haben den Vorteil, dass jetzt auch Hohlkörper aus schwer umformbaren Werkstoffen mit optimaler Innenoberfläche wirtschaftlich herstellbar sind bei gleichzeitig deutlich erhöhter Standzeit der Walzstange.

Dabei hat sich bei Versuchen überraschend herausgestellt, dass bei einem mehrgerüstigen Walzwerk die Kombination der erfindungsgemäßen Merkmale aus Walzstangenwerkstoff, Nitrierschicht und Länge des Arbeitsteils der Walzstange besonders vorteilhaft ist.

Im Rahmen der durchgeführten Versuche wurden in einem ersten Schritt aus der Menge der Warmarbeitsstähle diejenigen ausgewählt, die für das Nitrieren geeignet sind und eine für den Walzprozess ausreichende Grundhärte ausweisen. Aus Tabelle 1 ist zu entnehmen, dass hierfür ein Chromäquivalent von größer 6,5 erforderlich ist, wobei sich hier das Chromäquivalent nach folgender Gleichung berechnet: ${Cr}_{äq.} = % Cr + % Mo + 1,5 \times % Si + 0,5 \times % Nb + 2 \times % Ti \left(1\right)$

Um erfolgreich das Einfahren von Walzstangen zu gewährleisten, muss vor dem Nitrieren die Stangenoberfläche eine bestimmte Mindesthärte aufweisen. Untersuchungen haben gezeigt, dass diese Grenze bei 200 HV 0,5 gemessen 0,5 mm unter der Oberfläche der unnitrierten Stange liegt. Es ist hierbei von Vorteil, wenn diese Mindesthärte bis in den Kern der Stange reicht, wobei bei 50 % des Durchmessers der Walzstange noch mindestens 60 % der Mindesthärte vorhanden sein sollten.

Das Aufbringen der Nitrierschicht auf die Walzstange geschieht nach einer vorteilhaften Weiterbildung der Erfindung bei einer Temperatur, die maximal 20% unterhalb der Anlasstemperatur des Stahlwerkstoffs der Walzstange liegt.

Für das Nitrieren spielt die Methode, ob Gas- oder Plasma-basiert, keine Rolle. Wichtig ist allein die Ausbildung der Nitrierschicht in der geforderten Ausprägung. Diese sollte vorteilhaft eine Nitrierhärtetiefe von mehr als 0,15 mm aufweisen. Weiter ist eine oberflächennahe Härte von mehr als 950 HV 0,5 notwendig, gemessen an Querschliffen von beim Nitrierprozess mitlaufenden Referenzproben. Die folgende Tabelle 1a zeigt die chemische Zusammensetzung verschiedener untersuchter Stangenwerkstoffe.

| Material | | C | Si | Mn | Cr | Mo | V |
|---|---|---|---|---|---|---|---|
| A | min | 0,3 | 0,7 | 0,4 | 4,5 | 1 | 0,8 |
| | max | 0,4 | 1,2 | 0,6 | 5,5 | 1,2 | 1 |
| B | min | 0,33 | 0,8 | 0,25 | 4,8 | 1,1 | 0,3 |
| | max | 0,41 | 1,2 | 0,5 | 5,5 | 1,5 | 0,5 |
| C | min | 0,35 | 0,8 | 0,25 | 4,8 | 1,2 | 0,85 |
| | max | 0,42 | 1,2 | 0,5 | 5,5 | 1,5 | 1,15 |
| D | Ref. | 0,32 | 0,2 | 0,2 | 3 | 2,8 | 0,5 |
| E | Ref. | 0,55 | 0,3 | 0,8 | 1,1 | 0,45 | 0,1 |

Die nachfolgende Tabelle 1b zeigt die errechneten Werte für das Chromäquivalent Cr_{äq} - berechnet nach der Gleichung (1) Cr_{äq}. (Gew.-%) = % Cr + % Mo + 1,5 x % Si + 0,5 x % Nb + 2 x % Ti und ob eine ausreichende Nitrierschichtdicke, Nitrierschichttiefe und Grundhärte erreicht wurden.

| Material | | Cr_{äq}. | ausreichende Nitrierschichtdicke, Nitrierschichttiefe und Grundhärte |
|---|---|---|---|
| A | min | 6,6 | ja |
| | max | 8,5 | |
| B | min | 7,1 | ja |
| | max | 8,8 | |
| C | min | 12 | ja |
| | max | 8,8 | |
| D | Ref. | 6,1 | nein |
| E | Ref. | 2,0 | nein |

Die Werkstoffe A, B und C haben ein Chromäquivalent, welches über dem geforderten Wert von 6,5 liegt, während die Referenzwerkstoffe D und E niedrigere Werte aufweisen.

Für die ersten zwei Stangenmaterialien A, B nach Tabellen 1a und 1b zeigt Figur 1, welche Härte und welche Nitrierschichttiefen beim Nitrieren erzielt wurden. Dabei ist zu erkennen, dass die geforderte Mindesthärte von 200 HV 0,5 sicher auch bei größeren Tiefen als 0,5 mm ausgehend von der Oberfläche der Walzstange erreicht wird.

Da sich beim Walzen die Walzstangen deutlich, im Regelfall auf über 500°C, an der Oberfläche erwärmen und damit diese Erwärmung nicht zu Festigkeitsverlusten oder Schädigungen führt, muss der verwendete Warmarbeitsstahl zusätzlich zu dem bereits genannten Chromäquivalent noch eine Streckgrenze von mindestens 450 MPa und eine Zugfestigkeit von mindestens 600 MPa bei 500°C aufweisen.

Auch das Schmiermittel muss bestimmten Bedingungen genügen. Schmiermittel enthalten beim Aufsprühen auf die Walzstange noch Wasser, das möglichst vor dem Einfädeln in den Hohlblock vollständig verdampft sein sollte. Damit ein vollständiges Verdampfen gewährleistet ist, sollte die Oberflächentemperatur der Walzstange vor dem Aufbringen des Schmiermittels vorteilhaft mindestens 70°C betragen.

Bei den Versuchen hat sich außerdem herausgestellt, dass als verbleibende Trockenmenge ein Flächengewicht von mindestens 40 g/m² Schmiermittel auf der Walzstange erforderlich ist, um eine ausreichende Schmierwirkung während des Walzens zu gewährleisten. Als besonders vorteilhaft hat es sich beim Walzen von Stählen mit einem Chromanteil von mehr als 5 Gew.-% herausgestellt, wenn eine mindestens doppelt so große Trockenmenge an Schmiermittel, also mindestens 80 g/m², auf die Walzstange aufgebracht wird. Die aufgebrachte Menge des Schmiermittels ist hier auf die Oberfläche der Walzstange bezogen.

Es hat sich weiterhin bei den Versuchen herausgestellt, dass eine Zeit nach dem Ende des Schmiermittelauftrags auf die Walzstange bis zum Beginn des Einfädelns der Walzstange in den Hohlblock von mindestens 60 Sekunden erforderlich ist, damit das Schmiermittel ausreichend trocknen kann.

Für die Lebensdauer der Stange ist es darüber hinaus förderlich, wenn die Belastung auf eine möglichst große Länge verteilt wird. Andererseits darf der Arbeitsteil der Walzstange L_{ST} nicht zu lang werden, da sonst die Stangengewichte zu groß werden. Als besonders vorteilhaft hat sich herausgestellt, wenn die Stangenlänge auf maximal 50 % der im Stangenwalzwerk maximal möglichen Walzlänge begrenzt wird.

Hierfür gilt die Formel: $- {L}_{STmax} = 0,5 \times maximale Rohrauslauflänge, letztes Gerüst eines mehrgerüstigen Walzwerks$

Hierbei besteht die Walzstange aus einem Arbeitsteil und einem Blindteil, wobei zumindest das Arbeitsteil mit der Nitrierschicht versehen ist.

Gleichzeitig darf die Geschwindigkeit der Stange V_{ST} einen maximalen Wert für das Verhältnis Stangenlänge/Walzzeit nicht überschreiten, weil sonst der Arbeitsbereich der Stangen beim Walzen überschritten wird. Als Walzzeit ist hier die Walzzeit des letzten Gerüstes des Stangenwalzwerks definiert.

Für einen gesicherten Prozessablauf empfiehlt es sich jedoch, die mögliche Geschwindigkeit nicht komplett auszunutzen und eine Obergrenze von 90 % dieses Wertes nicht zu überschreiten. $Es gilt die Formel : {V}_{STmax} = 0,9 \times Stangenlänge / Walzzeit letztes Gerüst .$

Zudem darf die Stangengeschwindigkeit V_{ST} nie die Geschwindigkeit V_{M} des Rohrmaterials beim Walzen im Stangenwalzwerk überschreiten, da sich sonst die Richtung der Reibkräfte umkehrt. Auch hier ist eine Begrenzung auf 90 % des maximal erlaubten Wertes der Mindestgeschwindigkeit des Rohrmaterials V_{M min} sinnvoll. $Es gilt also die Formel : {V}_{ST max} = 0,9 \times {V}_{M min}$

Zwei weitere Größen, die einen entscheidenden Einfluss auf das erfolgreiche Verwenden von nitrierten Walzstangen haben, sind die Differenz von Hohlblockinnendurchmesser zum Walzstangendurchmesser, Spiel genannt, und die Temperatur des Hohlblocks im Moment des Einfädelns der Walzstange.

Um ein mögliches Abstreifen des Schmiermittels von der Walzstange beim Einfädeln in den Hohlblock zu vermeiden und dennoch ein sicheres Einfädeln zu gewährleisten, sollte dieses Spiel mindestens 10 mm betragen und die mittlere Temperatur des Hohlblocks über 1000°C liegen.

Wenngleich mit der erfindungsgemäßen Walzstange und dem erfindungsgemäßen Walzverfahren schon hervorragende Standzeiten der Walzstangen realisiert werden können, ohne dass es einer zusätzlichen De-Oxidierung der Innenoberfläche des Hohlblocks bedarf, kann es bei sehr schwer umzuformenden Werkstoffen fallweise vorteilhaft sein, eine zusätzliche De-Oxidation vorzunehmen, wobei dann das Flächengewicht des De-Oxidationsmittels mindestens 100 g/m² und die Zeit zwischen dem Ende des Aufbringens des De-Oxidationsmittels und dem Beginn des Walzens auf der Walzstange mindestens 30 s betragen sollte. Die aufgebrachte Menge des De-Oxidationsmittels ist dabei bezogen auf die Innenoberfläche des Hohlblocks.

Untersuchungsergebnisse zum Reibverhalten von unbehandelten, verchromten und nitrierten Walzstangen in Verbindung mit unterschiedlichen Schmiermitteln sind in Figur 2 dargestellt.

Es zeigt sich, dass die verchromte und geschmierte Oberfläche sogar schlechtere Werte für den Reibwertindikator ergibt als die unbehandelte, geschmierte Oberfläche (nicht in Figur 2 dargestellt). Weiter ist zu sehen, dass die ungeschmierte, nitrierte Oberfläche über sehr gute Notlaufeigenschaften verfügt. Der zugehörige Reibwertindikator liegt bereits nach kurzer Zeit deutlich unter den Werten für die geschmierten, verchromten Oberflächen. Diese Abhängigkeiten sind weitgehend unabhängig von den unterschiedlichen Schmiermitteln 1 oder 2.

Dieses Verhalten ist auch aus der Praxis bekannt. Das Schmiermittel haftet schlecht auf neu verchromten Stangen, so dass hier das De-Oxidieren des Hohlblocks, welches einen zusätzlichen Schmierfilm bewirkt, die Schmierung unterstützen muss. Zudem werden häufig weitere Maßnahmen wie Doppelschmieren oder Sonderschmiermittel zum Einfahren der Walzstange eingesetzt, was sehr aufwändig ist und zusätzliche Kosten verursacht.

In einer weiteren vorteilhaften Ausgestaltung der Erfindung wird die Nitrierung der Oberfläche der erfindungsgemäßen Walzstange so ausgeführt, dass die Bildung von zur Oberfläche hin offenen Poren begünstigt wird, die als Schmiermitteltaschen bzw. Reservoire wirken und so die Standzeit der Walzstange durch verbesserte Schmierung erhöhen.

## Patentansprüche

1. Walzstange als Innenwerkzeug beim Herstellen von nahtlosen metallischen Hohlkörpern, insbesondere beim Strecken von metallischen Hohlblöcken zu nahtlosen Rohren mittels eines mehrgerüstigen Walzwerks, mit einer eine Nitrierschicht aufweisenden Oberfläche, **dadurch gekennzeichnet, dass** die Walzstange aus einem warmfesten Stahlwerkstoff besteht mit einem Chromäquivalent Cr_{äq}. von mehr als 6,5, berechnet nach Cr_{äq}. = % Cr + % Mo + 1,5 x % Si +0,5 x % Nb +2 x % Ti (1), mit einer Mindesthärte von 200 HV 0,5, gemessen 0,5 mm unter der Oberfläche der Walzstange, mit einer Streckgrenze von mindestens 450 MPa bei 500°C und mit einer Zugfestigkeit von mindestens 600 MPa bei 500°C, und dass die Nitrierschicht ausgehend von der Oberfläche eine Tiefe von mehr als 0,15 mm und eine Nitrierhärte von mehr als 950 HV 0,5 aufweist.

2. Walzstange nach Anspruch 1, **dadurch gekennzeichnet, dass** bei 50 % des Durchmessers der Walzstange noch mindestens 60 % der Mindesthärte vorhanden sind.

3. Walzstange nach Anspruch 1 oder 2, **dadurch gekennzeichnet, dass** die Walzstange eine bei maximal 20 % unterhalb der Anlasstemperatur des Stahlwerkstoffs aufgebrachte Nitrierschicht aufweist.

4. Walzstange nach einem der Ansprüche 1 bis 3, **dadurch gekennzeichnet, dass** ein vor dem Walzeinsatz auf die Oberfläche der Walzstange aufgebrachtes und getrocknetes Schmiermittel ein Flächengewicht von mindestens 40 g/m² hat.

5. Walzstange nach Anspruch 4, **dadurch gekennzeichnet, dass** für ein Walzen von Stählen mit Chrom-Gehalten von mehr als 5 Gew.-%, das Flächengewicht des auf die Walzstange aufgebrachten Schmiermittels mindestens 80 g/m² beträgt.

6. Mehrgerüstiges Walzwerk mit einer Walzstange nach einem der Ansprüche 1 bis 5, **dadurch gekennzeichnet, dass** die Walzstange aus einem Arbeitsteil und einem Blindteil besteht und der Arbeitsteil der Walzstange L_{ST} eine maximale Länge besitzt, berechnet nach Gleichung ${L}_{ST max} = 0,5 \times maximale Rohrauslauflänge letztes Gerüst eines mehrgerüstigen Walzwerks \left(2\right) .$

7. Verfahren zur Herstellung eines nahtlos warmgewalzten metallischen Hohlkörpers, insbesondere Stahlrohres, bei dem ein zuvor erzeugter Hohlblock über eine darin eingefädelte Walzstange gemäß den Ansprüchen 1 bis 5, in einem mehrgerüstigen Walzwerk einem Streckvorgang unterzogen und die Walzstange vor dem Walzeinsatz, also dem Beginn des Einfädelns in den Hohlblock, mit einem flüssigen Schmiermittel versehen und welches anschließend getrocknet wird, **dadurch gekennzeichnet, dass** die Walzstange mit einem Spiel zum Innendurchmesser des Hohlblocks von mindestens 10 mm eingefädelt wird und der Hohlblock unmittelbar vor dem Beginn des Einfädelns der Stange eine mittlere Temperatur von mindestens 1000°C aufweist und die Stangengeschwindigkeit V_{ST} beim Walzen in einem Stangenwalzwerk maximal den folgenden Bedingungen genügt: V_{STmax}= 0,9 x Stangenlänge/ Walzzeit letztes Gerüst (3), V_{STmax} = 0,9 xV_{Mmin} (4), wobei V_{Mmin} die Mindestgeschwindigkeit des Rohrmaterials beim Walzen im Stangenwalzwerk ist.

8. Verfahren nach Anspruch 7, **dadurch gekennzeichnet, dass** eine Trocknungszeit zwischen dem Ende des Schmierens der Walzstange und vor dem ersten Walzeinsatz von mindestens 60 Sekunden eingehalten wird.

9. Verfahren nach Anspruch 7 und 8, **dadurch gekennzeichnet, dass** das Auftragen des flüssigen Schmiermittels auf die Walzstange bei einer Oberflächentemperatur der Walzstange von mindestens 70°C erfolgt.

10. Verfahren nach einem der Ansprüche 7 bis 9, **dadurch gekennzeichnet, dass** die Dosierung der Menge des aufgebrachten flüssigen Schmiermittelmenge so erfolgt, dass ein Flächengewicht nach dem Trocknen von mindestens 40 g/m² erreicht wird.

11. Verfahren nach Anspruch 10, **dadurch gekennzeichnet, dass** die Dosierung der Menge des aufgebrachten Schmiermittelmenge für ein Walzen von Stählen mit einem Chromanteil von mehr als 5 % so erfolgt, dass ein Flächengewicht nach dem Trocknen von mindestens 80 g/m² erreicht wird.

12. Verfahren nach Ansprüchen 7 bis 11, **dadurch gekennzeichnet, dass** der Hohlblock innen vor dem Einfädeln der Walzstange mit einem De-Oxidationsmittel beaufschlagt wird, wobei die Menge des De-Oxidationsmittels mindestens 100 g/m² beträgt und die Zeit zwischen dem Ende des Aufbringens des De-Oxidationsmittels und dem Beginn des Walzens mindestens 30 s beträgt.

## Claims

1. Rolling rod as an inner tool in the production of seamless metallic hollow bodies, in particular stretch-forming of metallic hollow blocks to form seamless pipes by means of a multiple-stand rolling mill, having a surface comprising a nitriding layer, **characterised in that** the rolling rod consists of a heat-resistant steel material having a chromium equivalent Cr_{eq.} of more than 6.5, calculated according to Cr_{eq.} = % Cr + % Mo + 1.5 x % Si + 0.5 x % Nb + 2 x % Ti (1), having a minimum hardness of 200 HV 0.5, measured 0.5 mm below the surface of the rolling rod, having a yield point of at least 450 MPa at 500°C and having a tensile strength of at least 600 MPa at 500°C, and that starting from the surface, the nitriding layer has a depth of more than 0.15 mm and a nitriding hardness of more than 950 HV 0.5.

2. Rolling rod as claimed in claim 1, **characterised in that** at least 60% of the minimum hardness is still present in 50% of the diameter of the rolling rod.

3. Rolling rod as claimed in claim 1 or 2, **characterised in that** the rolling rod has a nitriding layer which is applied at a maximum of 20% below the tempering temperature of the steel material.

4. Rolling rod as claimed in any one of claims 1 to 3, **characterised in that** a lubricant which is applied onto the surface of the rolling rod and dried prior to the commencement of rolling has a surface weight of at least 40 g/m².

5. Rolling rod as claimed in claim 4, **characterised in that** for rolling of steels having chromium contents of more than 5 wt.% the surface weight of the lubricant applied onto the rolling rod is at least 80 g/m².

6. Multiple-stand rolling mill with a rolling rod as claimed in any one of claims 1 to 5, **characterised in that** the rolling rod consists of a working part and a blank part and the working part of the rolling rod L_{ST} has a maximum length, calculated according to the equation L_{ST max} = 0.5 x maximum pipe run-out length, last stand of a multiple-stand rolling mill (2).

7. Method for producing a seamlessly hot-rolled, metallic hollow body, in particular a steel pipe, in which a previously produced hollow block is subjected to a stretch-forming procedure in a multiple-stand rolling mill by means of a rolling rod in accordance with claims 1 to 5 which is threaded therein, and prior to the commencement of rolling, i.e. the beginning of threading the rolling rod into the hollow block, the rolling rod is provided with a liquid lubricant and which is subsequently dried, **characterised in that** the rolling rod is threaded in with a clearance with respect to the inner diameter of the hollow block of at least 10 mm, and immediately prior to the commencement of threading-in of the rod, the hollow block has an average temperature of at least 1000°C and the rod speed V_{ST} during rolling in a rod rolling mill satisfies at most the following conditions: V_{STmax} = 0.9 x rod length / rolling time of last stand (3), V_{STmax} = 0.9 x V_{Mmin} (4), wherein V_{Mmin} is the minimum speed of the pipe material during rolling in the rod rolling mill.

8. Method as claimed in claim 7, **characterised in that** a drying time between the end of lubrication of the rolling rod and prior to the first commencement of rolling of at least 60 seconds is maintained.

9. Method as claimed in claim 7 and 8, **characterised in that** the liquid lubricant is applied onto the rolling rod at a surface temperature of the rolling rod of at least 70°C.

10. Method as claimed in any one of claims 7 to 9, **characterised in that** the quantity of liquid lubricant applied is metered in such a way that after drying a surface weight of at least 40 g/m² is achieved.

11. Method as claimed in claim 10, **characterised in that** the quantity of liquid lubricant applied for rolling of steels having a chromium proportion of more than 5 % is metered in such a way that after drying a surface weight of at least 80 g/m² is achieved.

12. Method as claimed in claims 7 to 11, **characterised in that** the interior of the hollow block has a deoxidant applied to it prior to threading-in of the rolling rod, wherein the quantity of deoxidant is at least 100 g/m² and the time between the end of the application of deoxidant and the beginning of rolling is at least 30 s.

## Revendications

1. Barre de laminage utilisée comme outil intérieur lors de la fabrication de corps creux métalliques sans soudure, notamment lors de l'étirage de blocs creux métalliques pour obtenir des tubes sans soudure au moyen d'un laminoir à plusieurs cages, la barre de laminage étant pourvue d'une surface comportant une couche nitrurée, **caractérisée en ce que** la barre de laminage est constituée d'un acier résistant à la chaleur ayant un équivalent chrome Cr_{eq.} de plus de 6,5, calculé selon ${Cr}_{eq.} = % Cr + % Mo + 1,5 \times % Si + 0,5 \times % Nb + 2 \times % Ti \left(1\right) ,$ une trempe minimale de 200 HV 0,5, mesurée à 0,5 mm sous la surface de la barre de laminage, une limite d'étirage d'au moins 450 MPa à 500 °C et une résistance à la traction d'au moins 600 MPa à 500 °C, et **en ce que** la couche nitrurée a, en partant de la surface, une profondeur de plus de 0,15 mm et une nitruration de plus de 950 HV 0,5.

2. Barre de laminage selon la revendication 1, **caractérisée en ce qu'**au moins 50% du diamètre de la barre de laminage présentent au moins 60% de la trempe minimale.

3. Barre de laminage selon la revendication 1 ou la revendication 2, **caractérisée en ce que** la barre de laminage présente une couche nitrurée appliquée à 20 % maximum au-dessous de la température de revenu de l'acier.

4. Barre de laminage selon l'une des revendications 1 à 3, **caractérisée en ce qu'**un lubrifiant, séché et appliqué sur la surface de la barre de laminage avant le laminage, a un poids de base d'au moins 40 g/m².

5. Barre de laminage selon la revendication 4, **caractérisée en ce que**, pour laminer des aciers ayant des teneurs en chrome de plus de 5 % en poids, le poids de base du lubrifiant appliqué sur la barre de laminage est d'au moins 80 g/m².

6. Laminoir à plusieurs cages comportant une barre de laminage selon l'une quelconque des revendications 1 à 5, **caractérisé en ce que** la barre de laminage est constituée d'une partie active et d'une partie inactive et la partie active de la barre de laminage L_{ST} a une longueur maximale calculée selon l'équation ${L}_{ST max} = 0,5 \times longueur de sortie de tube maximale de la dernière cage d'un laminoir à plusieurs cages$

7. Procédé de fabrication d'un corps creux métallique laminé à chaud sans soudure, en particulier un tube d'acier, dans lequel un bloc creux produit préalablement est soumis à une opération d'étirage dans un laminoir à plusieurs cages par le biais d'une barre de laminage, insérée à l'intérieur, selon les revendications 1 à 5 et, avant le laminage, donc au début de l'insertion dans le bloc creux, la barre de laminage est pourvue d'un lubrifiant liquide puis est ensuite séchée, **caractérisé en ce que** la barre de laminage est insérée avec un jeu d'au moins 10 mm par rapport au diamètre intérieur du bloc creux et **en ce que**, immédiatement avant le début de l'insertion de la barre, le bloc creux a une température moyenne d'au moins 1000 °C et la vitesse de la barre V_{ST} au cours du laminage dans un laminoir à barre satisfait aux conditions suivantes : ${V}_{STmax} = 0,9 \times longueur de barre / temps de laminage de la dernière cage \left(3\right) ,$ ${V}_{STmax} = 0,9 \times {V}_{Mmin} \left(4\right) ,$ V_{Mmin} étant la vitesse minimale de la matière de tube lors du laminage dans le laminoir à barre.

8. Procédé selon la revendication 7, **caractérisé en ce qu'**un temps de séchage d'au moins 60 secondes est maintenu entre la fin de la lubrification de la barre de laminage et avant le premier laminage.

9. Procédé selon les revendications 7 et 8, **caractérisé en ce que** l'application du lubrifiant liquide sur la barre de laminage est effectuée à une température de surface de la barre de laminage d'au moins 70 °C.

10. Procédé selon l'une des revendications 7 à 9, **caractérisé en ce que** la quantité de lubrifiant liquide appliquée est dosée de façon à obtenir un poids de base après séchage d'au moins 40 g/m².

11. Procédé selon la revendication 10, **caractérisé en ce que** la quantité de lubrifiant appliquée pour laminer des aciers ayant une teneur en chrome de plus de 5 % est dosée de façon à obtenir un poids de base après séchage d'au moins 80 g/m².

12. Procédé selon les revendications 7 à 11, **caractérisé en ce que**, avant l'insertion de la barre de laminage, le bloc creux est soumis à l'intérieur à un agent de désoxydation, la quantité d'agent de désoxydation étant d'au moins 100 g/m² et le temps entre la fin de l'application de l'agent de désoxydation et le début du laminage est d'au moins 30 secondes.
